# FASCICULE DE BREVET EUROPEEN

(11) **EP 3 808 865 B1**
(45) Date de publication et mention de la délivrance du brevet: **18.01.2023**
(21) Numéro de dépôt: 19203757.0
(22) Date de dépôt: 17.10.2019
(51) Int. Cl.: C22C 5/02, C22F 1/14

(54) **ALLIAGE D'OR BLANC ET SON PROCEDE DE FABRICATION**
WEISSGOLDLEGIERUNG UND IHR HERSTELLUNGSVERFAHREN
WHITE GOLD ALLOY AND METHOD FOR MANUFACTURING SAME

(43) Date de publication de la demande: 21.04.2021
(73) Titulaire: Richemont International S.A., 1752 Villars-sur-Glâne (CH)
(72) Inventeur: LALIRE, Fanny, 90000 BELFORT (FR); DEPIERRE, Gauthier, 90000 BELFORT (FR); CARBAJAL BELLO, Mélanie, 94100 SAINT MAUR DES FOSSES (FR)
(74) Mandataire: Cabinet Laurent & Charras

(56) Documents cités:
- US-B1- 9 738 951

## Description

### DOMAINE DE L'INVENTION

La présente invention concerne un alliage d'or blanc comprenant au moins 750 ‰ en poids d'or. Cet alliage présente l'avantage d'être résistant aux rayures tout en offrant une couleur neutre et stable ainsi qu'une brillance exceptionnelle.

Les domaines d'utilisation de la présente invention concernent notamment la joaillerie, l'horlogerie, la maroquinerie, les instruments d'écriture...

### ETAT ANTERIEUR DE LA TECHNIQUE

De tous temps, l'or a été mélangé à d'autres éléments dans le but de modifier ses propriétés. Ainsi, en fonction de la nature et des quantités respectives des éléments d'alliage introduits, il est possible de modifier les propriétés de l'or, par exemple sa dureté et/ou sa couleur.

L'introduction de nickel ou de palladium permet d'obtenir un effet blanchissant et donc un alliage d'or blanc.

Cependant, le nickel est un métal allergène et la préparation d'alliages d'or comprenant du nickel peut être compliquée.

Les principaux inconvénients relatifs à l'utilisation de palladium incluent son prix et sa faible contribution à l'amélioration des propriétés mécaniques des alliages d'or. De plus, l'affinage d'alliages contenant du palladium n'est pas aisé. L'ajout de palladium fait également chuter la brillance de l'alliage.

Des exemples d'alliages d'or blanc de l'art antérieur incluent Au₇₅₀Pd₁₂₅Ag₃₀Cu₉₅, Au₇₅₀Pd₁₃₀Cu₁₀₀In₁₅Ga₅, Au₇₅₀Pd₁₅₀Fe₆₀Cu₄₀ et Au₇₅₀Pd₂₁₀In₃₅Ga₅. WO 2010/127458 décrit un alliage d'or gris comprenant notamment, en poids, au moins 750 ‰ d'or, plus de 180 ‰ et moins de 240 ‰ de palladium. EP 3 070 182 décrit un alliage d'or gris sans fer, sans nickel, sans cobalt, sans fer, sans argent, sans cuivre, sans zirconium, sans niobium, sans chrome, et sans manganèse, comprenant, en poids, 750 à 765 ‰ d'or, 150 à 230 ‰ de palladium et 5 à 50 ‰ de rhodium. EP 2 546 371 décrit un alliage d'or gris comprenant au moins 750 ‰ d'or, 130 à 230 ‰ de chrome et 20 à 120 ‰ d'au moins un élément choisi parmi le palladium, le fer, le ruthénium, le platine, le cobalt, le gallium, le germanium, le manganèse et le nickel.

Le document US 9,738,951 décrit des alliages comprenant 750‰ d'or, au moins 50 à 100‰ d'argent et 70 à 100‰ de palladium. Ces alliages comprennent nécessairement du cuivre.

Afin d'améliorer la blancheur, la brillance, la résistance aux rayures ou à la corrosion, il est également possible de traiter les alliages d'or par rhodiage, c'est-à-dire de les soumettre à un traitement de plaquage au rhodium. Cependant, le rhodiage implique un procédé spécifique contraignant, généralement de type galvanique.

D'autre part, comme la couche de plaquage est généralement fine, elle est rapidement dégradée. Ainsi, il est nécessaire de reproduire le plaquage régulièrement, ce qui peut s'avérer fastidieux dans la mesure où cette opération nécessite l'immobilisation de la pièce, par exemple un bijou, et, éventuellement la dépose de pierres précieuses. Finalement, un bijou en alliage rhodié supporte en général 3 à 4 opérations de rhodiage, ce qui restreint les bénéfices du rhodiage dans le temps.

La présente invention permet de remédier aux problèmes de l'art antérieur grâce à un alliage d'or blanc pouvant être dépourvu de nickel et ne nécessitant pas de rhodiage.

### EXPOSE DE L'INVENTION

La présente invention concerne un alliage à base d'or comme défini dans la revendication 1. Cet alliage est de couleur blanche.

Il présente des propriétés de résistance à la corrosion et aux rayures suffisantes pour être utilisé dans l'industrie du luxe, notamment dans la joaillerie, l'horlogerie, la maroquinerie, les instruments d'écriture...

Plus précisément, la présente invention concerne un alliage d'or constitué de, en poids par rapport au poids de l'alliage d'or :
- au moins 750 ‰ d'or (Au ≥ 750 ‰),
- au moins un premier élément d'alliage choisi dans le groupe constitué de 30 à 220 ‰ de niobium (30 ‰ ≤ Nb ≤ 220 ‰), de 80 à 120 ‰ d'argent (80 ‰ ≤ Ag ≤ 120 ‰), et de 10 à 180 ‰ de vanadium (10 ‰ ≤ V ≤ 180 ‰),
- au moins un deuxième élément d'alliage choisi dans le groupe constitué de 30 à 120 ‰ de chrome (30 ‰ ≤ Cr ≤ 120 ‰), de 30 à 70 ‰ de fer (30 ‰ ≤ Fe ≤ 70 ‰), de 20 à 120 ‰ de palladium (20 ‰ ≤ Pd ≤ 120 ‰) et de 5 à 40 ‰ de titane (5 ‰ ≤ Ti ≤ 50 ‰),
- 0 à 2 ‰ d'au moins un élément affineur de grains choisi dans le groupe comprenant le ruthénium, le rhénium, le fer, l'iridium, le cobalt, le vanadium, le molybdène et leurs mélanges, l'élément affineur de grains étant distinct de l'or, du premier élément d'alliage et du deuxième élément d'alliage, la quantité totale des premier et deuxième éléments de l'alliage d'or étant comprise entre 150 ‰ et 250 ‰, plus avantageusement entre 175 ‰ et 250 ‰.

Sauf indication contraire, les quantités des éléments de l'alliage sont exprimées en poids par rapport au poids de l'alliage. Par exemple, 1000 grammes d'un alliage comprenant 750 ‰ d'or contient 750 grammes d'or.

Selon un mode de réalisation particulier, l'alliage d'or comprend obligatoirement, en tant que deuxième élément d'alliage, du chrome ou un mélange de fer et de palladium. Selon un mode de réalisation préféré, l'alliage d'or comprend en tant que premier élément d'alliage :
- un seul élément choisi dans le groupe constitué de 150 à 220 ‰ de niobium (150 ‰ ≤ Nb ≤ 220 ‰), de 80 à 120 ‰ d'argent (80 ‰ ≤ Ag ≤ 120 ‰), et de 10 à 180 ‰ de vanadium (10 ‰ ≤ V ≤ 180 ‰), ou
- un mélange de 30 à 70 ‰ de niobium (30 ‰ ≤ Nb ≤ 70 ‰) et de 130 à 180 ‰ de vanadium (130 ‰ ≤ V ≤ 180 ‰).

Outre d'éventuelles impuretés (par exemple C, O, N...), l'or et les premier et deuxième éléments d'alliage représentent avantageusement 1000 ‰ en poids de l'alliage d'or. L'homme du métier saura adapter les quantités respectives pour atteindre 1000 ‰. Lorsqu'il est présent dans l'alliage d'or et lorsque l'alliage d'or comprend deux premiers éléments d'alliage ou deux deuxièmes éléments d'alliage, le vanadium représente avantageusement 120 ‰ à 180 ‰.

D'autre part, lorsqu'il est présent dans l'alliage d'or et lorsque l'alliage d'or comprend trois deuxièmes éléments d'alliage, le vanadium représente avantageusement 10 %o à 50 ‰.

L'argent, le vanadium, le niobium, le palladium et le chrome sont des éléments ayant des plages de solubilités bien définies dans l'or. Ainsi, dans ces proportions, ce sont des éléments non fragilisants de l'alliage d'or. Seuls, ou en mélange, ils peuvent mener à un alliage d'or homogène.

Le vanadium, le fer, le titane, le niobium et le chrome sont des éléments ayant un effet blanchissant. Seuls, ou en mélange, ils améliorent donc la blancheur de l'alliage d'or.

Le fer améliore également la solubilité et l'aptitude à être laminé de l'alliage. Dans de faibles quantités, 30 %o à 70 %o selon l'invention, il n'impacte pas la résistance à la corrosion.

De manière avantageuse, l'alliage d'or comprend entre 750 %o (≥ 750 ‰) et 825 %o (≤ 825 ‰) d'or, plus avantageusement 750 à 780 ‰ d'or.

L'alliage selon l'invention comprend 2 %o (en poids par rapport au poids de l'alliage) ou moins d'au moins un élément affineur de grains. En d'autres termes, il comprend entre 0 ‰ et 2 ‰ d'au moins un élément affineur de grains, plus avantageusement 1 ‰ ou moins.

De manière générale, lorsqu'il est présent, l'affineur de grains peut avantageusement représenter au moins 0,01 %o en poids par rapport au poids de l'alliage (soit ≥ 10 ppm). Il s'agit d'un élément choisi dans le groupe comprenant le ruthénium, le rhénium, le fer, l'iridium, le cobalt, le vanadium, le molybdène et leurs mélanges. Les éléments comme le ruthénium, le rhénium ou le fer permettent de garantir la finesse du grain, sans modifier sensiblement la dureté, ni affecter la couleur. Lorsque l'alliage comprend 30 ‰ à 70 ‰ de fer en tant que deuxième élément d'alliage, l'élément affineur n'est pas le fer. En effet, l'élément affineur est distinct de l'or, du premier élément d'alliage et du deuxième élément d'alliage.

L'alliage d'or selon l'invention peut également contenir d'éventuelles infimes quantités assimilables à des impuretés (< 10 ppm ou < 0,01 ‰). Ces impuretés peuvent notamment être du carbone, de l'oxygène ou de l'azote par exemple.

Néanmoins, l'alliage d'or selon l'invention est avantageusement dépourvu de rhodium et/ou de cuivre. L'alliage est
dépourvu de platine et/ou de gallium et/ou d'indium.

Un alliage d'or dépourvu d'un élément signifie qu'il contient moins de 0,01 ‰ (< 10 ppm) de cet élément, avantageusement moins de 0,001 ‰ (< 1 ppm), plus avantageusement 0 ‰.

Grâce à la présence de quantités spécifiques d'éléments d'alliage, l'alliage d'or selon l'invention présente une dureté avantageusement comprise entre 120 et 300 Hv, plus avantageusement entre 160 et 240 Hv. Il s'agit de la dureté de l'alliage à l'état recuit, c'est-à-dire après l'étape d) décrite ci-après.

De manière générale, un alliage présentant une dureté d'au moins 120 HV présente des propriétés de résistance aux rayures suffisantes pour être utilisé dans l'horlogerie ou la joaillerie.

Selon un mode de réalisation particulier, l'alliage d'or comprend de l'or, de l'argent, du fer et du chrome. Il comprend avantageusement :
- au moins 750 ‰ d'or,
- 80 ‰ à 120 ‰ d'argent,
- 80 ‰ à 120 ‰ de chrome,
- 30 ‰ à 70 ‰ de fer.

Outre d'éventuelles impuretés (moins de 10 ppm), l'alliage d'or est avantageusement constitué d'au moins750 ‰ d'or, de 80 ‰ à 120 ‰ d'argent, de 80 ‰ à 120 ‰ de chrome et de 30 ‰ à 70 ‰ de fer. Selon ce mode de réalisation, l'alliage d'or est avantageusement de formule Au₇₅₀Ag₁₀₀Cr₁₀₀Fe₅₀, les quantités respectives des éléments étant exprimées en poids.

Selon un autre mode de réalisation particulier, l'alliage d'or comprend de l'or, du niobium et du chrome. Il comprend avantageusement :
- au moins 750 ‰ d'or,
- 150 ‰ à 220 ‰ de niobium,
- 30 ‰ à 70 ‰ de chrome.

Outre d'éventuelles impuretés (moins de 10 ppm), l'alliage d'or est avantageusement constitué d'au moins 750 ‰ d'or, de 150 ‰ à 220 ‰ de niobium, et de 30 ‰ à 70 ‰ de chrome. Selon ce mode de réalisation, l'alliage d'or est avantageusement de formule Au₇₅₀Nb₂₀₀Cr₅₀, les quantités respectives des éléments étant exprimées en poids.

Selon un autre mode de réalisation particulier, l'alliage d'or comprend de l'or, du fer, du palladium et du vanadium. Il comprend avantageusement :
- au moins 750 ‰ d'or,
- 120 ‰ à 180 ‰ de vanadium,
- 30 ‰ à 70 ‰ de fer,
- 20 ‰ à 60 ‰ de palladium.

Outre d'éventuelles impuretés (moins de 10 ppm), l'alliage d'or est avantageusement constitué d'au moins750 ‰ d'or, de 120 ‰ à 180 ‰ de vanadium, de 30 ‰ à 70 ‰ de fer et de 20 ‰ à 60 ‰ de palladium. Selon ce mode de réalisation, l'alliage d'or est avantageusement de formule Au₇₅₀V₁₆₀Fe₅₀Pd₄₀ ou Au₇₅₀V₁₄₀Pd₆₀Fe₅₀, les quantités respectives des éléments étant exprimées en poids.

Aussi, de manière avantageuse, lorsque l'alliage d'or comprend du palladium et du vanadium, il présente un rapport en poids Pd/V avantageusement compris entre 0,20 et 0,50. Ce rapport, dans ce type d'alliage comprenant du palladium et du vanadium, permet d'optimiser les propriétés de résistance à la corrosion.

Selon un autre mode de réalisation particulier, l'alliage d'or comprend de l'or, du palladium, du chrome, du vanadium et du titane. Il comprend avantageusement :
- au moins 750 ‰ d'or,
- 80 ‰ à 120 ‰ de palladium,
- 80 ‰ à 120 ‰ de chrome,
- 10 ‰ à 50 ‰ de vanadium,
- 5 ‰ à 40 ‰ de titane.

Outre d'éventuelles impuretés (moins de 10 ppm), l'alliage d'or est avantageusement constitué d'au moins 750 ‰ d'or, de 80 ‰ à 120 ‰ de palladium, de 80 ‰ à 120 ‰ de chrome, de 10 ‰ à 50 ‰ de vanadium et de 5 ‰ à 40 ‰ de titane. Selon ce mode de réalisation, l'alliage d'or est avantageusement de formule Au₇₅₀Pd₁₀₀Cr₁₀₀V₃₀Ti₂₀, les quantités respectives des éléments étant exprimées en poids.

Selon un autre mode de réalisation particulier, l'alliage d'or comprend de l'or, du vanadium, du fer et du niobium. Il comprend avantageusement :
- au moins 750 ‰ d'or,
- 130 ‰ à 170 ‰ de vanadium,
- 30 ‰ à 70 ‰ de fer,
- 30 ‰ à 70 ‰ de niobium.

Outre d'éventuelles impuretés (moins de 10 ppm), l'alliage d'or est avantageusement constitué d'au moins 750 ‰ d'or, de 130 ‰ à 170 ‰ de vanadium, de 30 ‰ à 70 ‰ de fer et de 30 ‰ à 70 ‰ de fer. Selon ce mode de réalisation, l'alliage d'or est avantageusement de formule Au₇₅₀V₁₅₀Fe₅₀Nb₅₀, les quantités respectives des éléments étant exprimées en poids.

Comme déjà indiqué, l'alliage d'or selon l'invention est blanc. Cette couleur est due à la présence des premier et deuxième éléments d'alliage et de leurs quantités spécifiques.

De manière générale, la couleur d'un matériau peut être définie par ses coordonnées CIE L^{∗}a^{∗}b^{∗} :
- la composante L^{∗} correspond à la brillance, elle est comprise entre 0 (noir) et 100 (blanc),
- la composante a^{∗} représente une gamme de 256 niveaux (8 bits), notés par une valeur entière, entre le rouge (+127), le gris (0) et le vert (-128),
- la composante b^{∗} représente une gamme de 256 niveaux (8 bits), notés par une valeur entière, entre le jaune (+127), le gris (0) et le bleu (-128).

Un matériau dont les composantes a^{∗} et b^{∗} sont proches de 0 et dont la composante L^{∗} est proche de 100 est un matériau blanc et brillant.

Les coordonnées CIE L^{∗}a^{∗}b^{∗} peuvent notamment être obtenues au moyen d'un spectrophotomètre conventionnel, par mesure des propriétés de réflectance en fonction de la longueur d'onde d'illumination. Les coordonnées a^{∗} et b^{∗} permettent d'obtenir la valeur C^{∗} (C^{∗} = (a^{∗2} + b^{∗2})^{1/2}).

De manière générale, l'alliage d'or selon l'invention présente une valeur L^{∗} avantageusement comprise entre 80 et 95.

De manière générale, l'alliage d'or selon l'invention présente une valeur C^{∗} avantageusement comprise entre 0 et 6, plus avantageusement entre 2 et 4.

En raison de ses propriétés comme la couleur, la brillance et la dureté, cet alliage peut être utilisé dans de nombreux domaines et, plus particulièrement, dans l'industrie du luxe.

Aussi, la présente invention concerne également un article comprenant cet alliage d'or ou étant constitué de celui-ci. Il peut notamment s'agir d'un article d'horlogerie, d'un article de joaillerie, d'un article de maroquinerie ou d'un article d'écriture.

Cet article est avantageusement dépourvu de plaquage métallique. Ainsi, de manière avantageuse, il ne comprend pas de plaquage au rhodium.

Par article d'horlogerie, on désigne notamment les boitiers de montre, les cadrans, les bracelets métalliques de montres, les fermoirs, les pièces mécaniques d'un mouvement horloger...

Par article de joaillerie, on désigne également les articles de bijouterie et les ornements, par exemple les accessoires de mode (boutons de manchette, pince à billet, pince à cheveux...).

Par article de maroquinerie, on désigne notamment les éléments métalliques tels que les boucles de ceinture, les fermoirs de sac à main...

Par article d'écriture, on désigne notamment les stylos, les coupe papiers...

La présente invention concerne également un procédé de fabrication de l'alliage d'or, comprenant au moins les étapes successives suivantes :
a) mise en alliage d'un mélange constitué de, en poids par rapport au poids total des métaux :
   - au moins 750 ‰ d'or,
   - au moins un premier élément d'alliage choisi dans le groupe constitué de 30 à 220 ‰ de niobium, de 80 à 120 ‰ d'argent, et de 10 à 180 ‰ de vanadium,
   - au moins un deuxième élément d'alliage choisi dans le groupe constitué de 30 à 70 ‰ de fer, de 20 à 120 ‰ de palladium, de 30 à 120 ‰ de chrome et de 5 à 40 ‰ de titane,
   - 0 à 2 ‰ d'au moins un élément affineur de grains choisi dans le groupe comprenant le ruthénium, le rhénium, le fer, l'iridium, le cobalt, le vanadium, le molybdène et leurs mélanges,

   l'élément affineur de grains étant distinct de l'or, du premier élément d'alliage et du deuxième élément d'alliage,
   la quantité totale des premier et deuxième éléments étant comprise entre 150 ‰ et 250 ‰, avantageusement entre 175 ‰ et 250 ‰,
b) optionnellement, traitement thermique de l'alliage obtenu à l'étape a), pour homogénéisation de l'alliage
c) optionnellement, mise en forme par écrouissage de l'alliage issu de l'étape a) ou b),
d) traitement thermique de recuit,
e) optionnellement, vieillissement (durcissement) par traitement thermique de l'alliage de l'étape c).

Lors de l'étape a), les proportions respectives des métaux correspondent aux proportions de l'alliage final. Cette étape est réalisée conventionnellement, selon les techniques connues de l'homme du métier.

L'étape a) consiste à mélanger et à fondre les différents métaux de manière à former un mélange homogène. Cette étape est avantageusement réalisée en chauffant le mélange jusqu'à atteindre la température souhaitée (> T_{liquidus}).

La cinétique de montée en température (°C/minute) n'ayant généralement pas d'importance, la mise en alliage est avantageusement réalisée par four à induction par exemple.

De manière avantageuse, l'étape a) est réalisée à une température comprise entre 800°C et 2000°C, avantageusement entre 1200°C et 1700°C.

L'étape optionnelle b) est avantageusement réalisée à une température comprise entre 800 et 1200°C, plus avantageusement entre 1000 et 1100°C.

La durée de l'étape b) est avantageusement comprise entre 10 et 120 minutes, plus avantageusement entre 30 et 90 minutes.

En fonction des éléments d'alliage et de leurs quantités, l'étape b) peut permettre d'uniformiser la composition en éléments d'alliage et d'assurer une homogénéité des propriétés mécaniques de l'alliage grâce à la mise en solution et à la diffusion des éléments d'alliage dans l'or.

L'écrouissage de l'étape c) et le traitement thermique de recuit selon l'étape d) permettent d'augmenter la dureté de l'alliage. Ces étapes sont réalisées conventionnellement, selon les techniques connues de l'homme du métier.

Au cours du procédé, l'étape c) peut être reproduite plusieurs fois, avantageusement entre 2 et 10 fois. Chaque écrouissage est avantageusement suivi de l'étape d) de recuit.

Ainsi, le recuit ou les différents recuits de l'étape d), suivant l'écrouissage de l'étape c), permet(tent) de réinitialiser la microstructure de l'alliage et ainsi d'optimiser l'écrouissage en évitant la formation de fissures.

Ainsi, l'étape de recuit d) permet de recristalliser l'alliage et de diminuer ou de supprimer les éventuelles contraintes internes suite à une étape d'écrouissage par exemple.

L'étape d) de recuit peut être suivie d'une étape de refroidissement permettant de figer la structure de l'alliage. Ce refroidissement peut également être réalisé préalablement à un nouvel écrouissage selon l'étape c). Elle consiste avantageusement à réaliser une trempe thermique à l'air ou à l'eau. Quand bien même la trempe à l'air est beaucoup plus lente que la trempe à l'eau, les alliages obtenus selon ces deux voies présentent des propriétés de dureté similaires.

Selon un mode de réalisation préféré, les différents traitements thermiques (recuits) de l'étape d) sont suivis d'une trempe, avantageusement à l'eau, afin d'éviter un durcissement lors du refroidissement lent qui empêcherait un nouvel écrouissage.

Le procédé selon l'invention peut également comprendre une telle étape de trempe avant et/ou après l'écrouissage de l'étape c), par exemple après l'étape a) et/ou après l'étape b) et/ou après l'étape d).

L'écrouissage de l'étape c) correspond à un durcissement par déformation, par exemple par laminage ou par étirage. Il est avantageusement réalisé entre 50 et 99 % de réduction de l'épaisseur, plus avantageusement entre 60 et 95 %. En d'autres termes, l'alliage subit une déformation avantageusement comprise entre 50 et 99 %, plus avantageusement entre 65 et 95 %.

L'écrouissage est avantageusement réalisé à la température ambiante, plus avantageusement entre 15°C et 25°C.

Le procédé comprend une étape d) de recuit succédant à l'écrouissage. Ce recuit permet notamment de faire apparaitre les grains de l'alliage en relaxant les éventuelles contraintes internes au sein de l'alliage.

L'étape d) est avantageusement réalisée à une température comprise entre 800 et 1200°C, plus avantageusement entre 900 et 1100°C.

La durée de l'étape d) est avantageusement comprise entre 30 et 120 minutes, plus avantageusement entre 45 et 90 minutes.

L'alliage obtenu à la suite de l'étape d) peut optionnellement être soumis à une étape de vieillissement ou de durcissement structural, notamment par chauffage.

L'étape optionnelle e) correspond à un durcissement structural par précipitation. Comme déjà indiqué, le durcissement structural se manifeste par la formation de précipités d'origines diverses au sein de l'alliage, soit aux joints de grains, soit au sein des grains.

L'étape e) est optionnelle. Elle peut être réalisée à une température comprise entre 500°C et 900°C, plus avantageusement entre 700 et 800°C. Sa durée est avantageusement comprise entre 15 minutes et 120 minutes.

La durée de l'étape e) est avantageusement comprise entre 15 minutes et 90 minutes, plus avantageusement entre 15 minutes et 30 minutes.

L'étape e) peut être réalisée sous vide ou sous atmosphère inerte, par exemple sous argon ou sous azote.

L'étape e) est principalement utilisée lorsque l'alliage est destiné au domaine de la joaillerie.

Lors des étapes a), b), d) et e), la cinétique de montée en température (°C/minute) n'a généralement pas d'importance. L'homme du métier saura donc mettre en œuvre ces étapes sans aucune difficulté, éventuellement à l'appui de ses connaissances générales.

Le procédé comprend avantageusement et successivement les étapes a), c), d) et e). Selon un mode de réalisation préféré, le procédé comprend successivement les étapes a), c), d) et e), le procédé comprenant la répétition de l'enchainement des étapes c) et d), avantageusement 2 à 10 fois.

L'alliage obtenu à l'issue de l'étape d) ou de l'étape e), peut se présenter sous la forme d'un produit semi-fini, par exemple une barre, un tube ou une plaque. Il peut ensuite être mis en forme selon les techniques conventionnelles pour former un article d'horlogerie, de joaillerie, de maroquinerie ou d'écriture selon l'invention.

De manière avantageuse, la mise en forme est réalisée par déformation à froid ou à chaud, puis par étampage, découpage, usinage, par exemple au moyen d'un outil coupant ou par électro érosion ou au moyen d'un laser.

Selon un autre mode de réalisation, la mise en forme peut être réalisée par fabrication additive. Pour cela, l'alliage est préalablement transformé sous forme de poudre.

La présente invention concerne également un procédé de fabrication d'un article d'horlogerie ou de joaillerie à partir de l'alliage d'or présentement décrit selon les procédés conventionnels.

L'invention et les avantages qui en découlent ressortiront mieux des exemples suivants donnés afin d'illustrer l'invention et non de manière limitative.

### EXEMPLES DE REALISATION DE L'INVENTION

Cinq alliages d'or selon l'invention ont été préparés :
- Au₇₅₀Ag₁₀₀Fe₅₀Cr₁₀₀
- Au₇₅₀Nb₂₀₀Cr₅₀
- Au₇₅₀V₁₆₀Fe₅₀Pd₄₀
- Au₇₅₀V₁₄₀Pd₆₀Fe₅₀
- Au₇₅₀Pd₁₀₀Cr₁₀₀V₃₀Ti₂₀
- Au₇₅₀V₁₅₀Fe₅₀Nb₅₀

Ces alliages ont été préparés selon les étapes suivantes :
a) mise en alliage d'un mélange comprenant, en poids par rapport au poids total des métaux :
   - 750 ‰ d'or,
   - au moins un premier élément d'alliage (niobium ou argent ou vanadium),
   - au moins un deuxième élément d'alliage (fer et/ou palladium et/ou chrome et/ou de titane),
c) optionnellement, écrouissage de l'alliage issu de l'étape a),
d) recuit de l'alliage issu de l'étape c), trempe à l'eau,
e) optionnellement, vieillissement (durcissement) par traitement thermique de l'alliage de l'étape d).

Lorsque l'étape c) est mise en œuvre, les étapes c) et d) sont réitérées 2 à 10 fois.

Les tableaux 1 et 2 répertorient les coordonnées CIE L^{∗}a^{∗}b^{∗} et la dureté de ces alliages d'or.

**Tableau 1 : coordonnées CIE L^{∗}a^{∗}b^{∗} des alliages d'or selon l'invention**

| Alliage | L^{∗} | a^{∗} | b^{∗} | C^{∗} |
|---|---|---|---|---|
| Au₇₅₀Ag₁₀₀Cr₁₀₀Fe₅₀ | 86,26 | -0,39 | 5,85 | 5,86 |
| Au₇₅₀Nb₂₀₀Cr₅₀ | 82,59 | 0,40 | 3,12 | 3,14 |
| Au₇₅₀V₁₆₀Fe₅₀Pd₄₀ | 85,09 | 0,52 | 2,81 | 2,85 |
| Au₇₅₀V₁₄₀Pd₆₀Fe₅₀ | 84.51 | 0.55 | 2.65 | 2.70 |
| Au₇₅₀Pd₁₀₀Cr₁₀₀V₃₀Ti₂₀ | 83,64 | 0,47 | 2,08 | 2,13 |
| Au₇₅₀V₁₅₀Fe₅₀Nb₅₀ | 87,07 | 0,38 | 3,10 | 3,12 |

**Tableau 2 : dureté (Hv) des alliages d'or selon l'invention**

| Alliage | Recuit ⁽¹⁾ | Ecrouissage 50% ⁽²⁾ | Ecrouissage 50% ⁽²⁾ + durcissement ⁽³⁾ |
|---|---|---|---|
| Au₇₅₀Ag₁₀₀Cr₁₀₀Fe₅₀ | 224 | 268 | - |
| Au₇₅₀Nb₂₀₀Cr₅₀ | 238 | 378 | 476 |
| Au₇₅₀V₁₆₀Fe₅₀Pd₄₀ | 185 | 338 | - |
| Au₇₅₀V₁₄₀Pd₆₀Fe₅₀ | 171 | 324 | - |
| Au₇₅₀Pd₁₀₀Cr₁₀₀V₃₀Ti₂₀ | 163 | 346 | 495 |
| Au₇₅₀V₁₅₀Fe₅₀Nb₅₀ | 219 | 355 | 378 |

| | | | |
|---|---|---|---|
| ⁽¹⁾ 1000°C pendant 90 minutes (étape d)) ⁽²⁾ étape c) ⁽³⁾ 750°C pendant 30 minutes (étape e) de vieillissement) | | | |

Le tableau 2 précise la dureté de ces alliages après un traitement thermique (étape d)), après écrouissage (étape c)) ou après écrouissage et durcissement (étapes e) et d)).

## Revendications

1. Alliage d'or constitué de, en poids :
- au moins 750 ‰ d'or,
- au moins un premier élément d'alliage choisi dans le groupe constitué de 30 à 220 ‰ de niobium, de 80 à 120 ‰ d'argent, et de 10 à 180 ‰ de vanadium,
- au moins un deuxième élément d'alliage choisi dans le groupe constitué de 30 à 70 ‰ de fer, de 20 à 120 ‰ de palladium, de 30 à 120 ‰ de chrome et de 5 à 40 ‰ de titane,
- 0 à 2 ‰ d'au moins un élément affineur de grains choisi dans le groupe comprenant le ruthénium, le rhénium, le fer, l'iridium, le cobalt, le vanadium, le molybdène et leurs mélanges,
l'élément affineur de grains étant distinct de l'or, du premier élément d'alliage et du deuxième élément d'alliage,
la quantité totale des premier et deuxième éléments de l'alliage d'or étant comprise entre 150 ‰ et 250 ‰.

2. Alliage d'or selon la revendication 1, ***caractérisé* en ce que** l'alliage d'or est constitué de :
- au moins 750 ‰ d'or,
- 80 ‰ à 120 ‰ d'argent,
- 80 ‰ à 120 ‰ de chrome,
- 30 ‰ à 70 ‰ de fer,
- 0 à 2 ‰ d'au moins un élément affineur de grains distinct du fer.

3. Alliage d'or selon la revendication 1, ***caractérisé* en ce que** l'alliage d'or est constitué de :
- au moins 750 ‰ d'or,
- 150 ‰ à 220 ‰ de niobium,
- 30 ‰ à 70 ‰ de chrome,
- 0 à 2 ‰ d'au moins un élément affineur de grains.

4. Alliage d'or selon l'une des revendications 1, ***caractérisé* en ce que** l'alliage d'or est constitué de :
- au moins 750 ‰ d'or,
- 120 ‰ à 180 ‰ de vanadium,
- 30 ‰ à 70 ‰ de fer,
- 20 ‰ à 60 ‰ de palladium,
- 0 à 2 ‰ d'au moins un élément affineur de grains distinct du fer et du vanadium.

5. Alliage d'or selon l'une des revendications 1, ***caractérisé* en ce que** l'alliage d'or est constitué de :
- au moins 750 ‰ d'or,
- 80 ‰ à 120 ‰ de palladium,
- 80 ‰ à 120 ‰ de chrome,
- 10 ‰ à 50 ‰ de vanadium,
- 5 ‰ à 40 ‰ de titane,
- 0 à 2 ‰ d'au moins un élément affineur de grains distinct du vanadium.

6. Alliage d'or selon l'une des revendications 1 à 5, ***caractérisé* en ce que** l'alliage d'or comprend entre 750 ‰ et 825 ‰ d'or.

7. Alliage d'or selon la revendication 1, ***caractérisé* en ce que** l'alliage d'or est de formule AU₇₅₀Ag₁₀₀Cr₁₀₀Fe₅₀.

8. Alliage d'or selon la revendication 1, ***caractérisé* en ce que** l'alliage d'or est de formule AU₇₅₀Nb₂₀₀Cr₅₀.

9. Alliage d'or selon la revendication 1, ***caractérisé* en ce que** l'alliage d'or est de formule Au₇₅₀V₁₆₀Fe₅₀Pd₄₀ ou Au₇₅₀V₁₄₀Pd₆₀Fe₅₀.

10. Alliage d'or selon la revendication 1, ***caractérisé* en ce que** l'alliage d'or est de formule Au₇₅₀Pd₁₀₀Cr₁₀₀V₃₀Ti₂₀.

11. Alliage d'or selon la revendication 1, ***caractérisé* en ce que** l'alliage d'or est de formule Au₇₅₀V₁₅₀Fe₅₀Nb₅₀.

12. Alliage d'or selon l'une des revendications 1 à 11, ***caractérisé* en ce que** l'alliage d'or présente une dureté comprise entre 120 Hv et 300 Hv, avantageusement entre 160 Hv et 240 Hv.

13. Article d'horlogerie, de joaillerie, de maroquinerie ou d'écriture comprenant l'alliage d'or selon l'une des revendications 1 à 12.

14. Article d'horlogerie, de joaillerie, de maroquinerie ou d'écriture comprenant l'alliage d'or selon l'une des revendications 1 à 12, l'article étant dépourvu de plaquage métallique.

15. Procédé de fabrication de l'alliage d'or selon l'une des revendications 1 à 12, comprenant au moins les étapes successives suivantes :
a) mise en alliage d'un mélange constitué de, en poids par rapport au poids total des métaux :
- au moins 750 ‰ d'or,
- au moins un premier élément d'alliage choisi dans le groupe constitué de 30 à 220 ‰ de niobium, de 80 à 120 ‰ d'argent, et de 10 à 180 ‰ de vanadium,
- au moins un deuxième élément d'alliage choisi dans le groupe constitué de 30 à 70 ‰ de fer, de 20 à 120 ‰ de palladium, de 30 à 120 ‰ de chrome et de 5 à 40 ‰ de titane,
- 0 à 2 ‰ d'au moins un élément affineur de grains choisi dans le groupe comprenant le ruthénium, le rhénium, le fer, l'iridium, le cobalt, le vanadium, le molybdène et leurs mélanges,
l'élément affineur de grains étant distinct de l'or, du premier élément d'alliage et du deuxième élément d'alliage,
la quantité totale des premier et deuxième éléments étant comprise entre 150 ‰ et 250 ‰,
b) optionnellement, traitement thermique de l'alliage obtenu à l'étape a),
c) optionnellement, écrouissage de l'alliage issu de l'étape a) ou b),
d) recuit de l'alliage issu de l'étape c),
e) optionnellement, vieillissement par traitement thermique de l'alliage de l'étape c).

## Patentansprüche

1. Goldlegierung bestehend, nach Gewicht, aus:
- mindestens 750 ‰ Gold,
- mindestens einem ersten Legierungselement, ausgewählt aus der Gruppe, bestehend aus 30 bis 220 ‰ Niobium, 80 bis 120 ‰ Silber und 10 bis 180 ‰ Vanadium,
- mindestens einem zweiten Legierungselement, ausgewählt aus der Gruppe, bestehend aus 30 bis 70 ‰ Eisen, 20 bis 120 ‰ Palladium, 30 bis 120 ‰ Chrom und 5 bis 40 ‰ Titan,
- 0 bis 2 ‰ aus mindestens einem Kornfeinungselement, ausgewählt aus der Gruppe mit Ruthenium, Rhenium, Eisen, Iridium, Kobalt, Vanadium, Molybdän und ihren Mischungen,
- das Komfeinungselement unterscheidet sich dabei von Gold, dem ersten Legierungselement und dem zweiten Legierungselement.
- die Gesamtmenge der ersten und zweiten Goldlegierungselemente beträgt zwischen 150 ‰ und 250 %o.

2. Goldlegierung nach Anspruch 1, ***dadurch gekennzeichnet, dass*** die Goldlegierung besteht aus:
- mindestens 750 ‰ Gold,
- 80 ‰ bis 120 ‰ Silber,
- 80 ‰ bis 120 ‰ Chrom,
- 30 ‰ bis 70 ‰ Eisen,
- mindestens 0 bis 2 ‰ eines Kornfeinungselementes, das nicht Eisen ist.

3. Goldlegierung nach Anspruch 1, ***dadurch gekennzeichnet, dass*** die Goldlegierung besteht aus:
- mindestens 750 ‰ Gold,
- 150 ‰ bis 220 ‰ Niobium,
- 30 ‰ bis 70 ‰ Chrom,
- 0 bis 2 ‰ mindestens eines Kornfeinungselements.

4. Goldlegierung nach einem der Ansprüche 1, ***dadurch gekennzeichnet, dass*** die Goldlegierung besteht aus:
- mindestens 750 ‰ Gold,
- 120 ‰ bis 180 ‰ Vanadium,
- 30 ‰ bis 70 ‰ Eisen,
- 20 ‰ bis 60 ‰ Palladium,
- 0 bis 2 ‰ mindestens eines Kornfeinungselementes, das weder Eisen noch Vanadium ist.

5. Goldlegierung nach einem der Ansprüche 1, ***dadurch gekennzeichnet, dass*** die Goldlegierung besteht aus:
- mindestens 750 ‰ Gold,
- 80 ‰ bis 120 ‰ Palladium,
- 80 ‰ bis 120 ‰ Chrom,
- 10 ‰ bis 50 ‰ Vanadium,
- 5 ‰ bis 40 ‰ Titan,
- 0 bis 2 ‰ mindestens eines Kornfeinungselementes, das nicht Vanadium ist.

6. Goldlegierung nach einem der Ansprüche 1 bis 5, ***dadurch gekennzeichnet, dass*** die Goldlegierung zwischen 750 ‰ und 825 ‰ Gold enthält.

7. Goldlegierung nach Anspruch 1, ***dadurch gekennzeichnet, dass*** die Goldlegierung die Formel Au₇₅₀Ag₁₀₀Cr₁₀₀Fe₅₀ hat.

8. Goldlegierung nach Anspruch 1, ***dadurch gekennzeichnet, dass*** die Goldlegierung die Formel Au₇₅₀Nb₂₀₀Cr₅₀ hat.

9. Goldlegierung nach Anspruch 1, ***dadurch gekennzeichnet, dass*** die Goldlegierung die Formel Au₇₅₀V₁₆₀Fe₅₀Pd₄₀ oder Au₇₅₀V₁₄₀Pd₆₀Fe₅₀ hat.

10. Goldlegierung nach Anspruch 1, ***dadurch gekennzeichnet, dass*** die Goldlegierung die Formel Au₇₅₀Pd₁₀₀Cr₁ₒₒV₃₀T₁₂₀ hat.

11. Goldlegierung nach Anspruch 1, ***dadurch gekennzeichnet, dass*** die Goldlegierung die Formel Au₇₅₀V₁₅₀Fe₅₀Nb₅₀ hat.

12. Goldlegierung nach einem der Ansprüche 1 bis 11, ***dadurch gekennzeichnet, dass*** die Goldlegierung eine Härte zwischen 120 Hv und 300 Hv hat, vorteilhafterweise zwischen 160 Hv und 240 Hv.

13. Uhr-, Schmuck-, Lederwaren- oder Schreibwarenartikel mit der Goldlegierung nach einem der Ansprüche 1 bis 12.

14. Uhr-, Schmuck-, Lederwaren- oder Schreibwarenartikel mit der Goldlegierung nach einem der Ansprüche 1 bis 12, wobei der Artikel keine Metallbeschichtung hat.

15. Herstellungsverfahren der Goldlegierung nach einem der Ansprüche 1 bis 12, das mindestens aus den nachstehenden aufeinanderfolgenden Schritten besteht:
a) Legierung einer Mischung bestehend aus, nach Gewicht, bezogen auf das Gesamtgewicht der Metalle:
- mindestens 750 %o Gold,
- mindestens einem ersten Legierungselement, ausgewählt aus der Gruppe bestehend aus 30 bis 220 ‰ Niobium, 80 bis 120 ‰ Silber und 10 bis 180 ‰ Vanadium,
- mindestens einem zweiten Legierungselement, ausgewählt aus der Gruppe bestehend aus 30 bis 70 ‰ Eisen, 20 bis 120 ‰ Palladium, 30 bis 120 ‰ Chrom und 5 bis 40 ‰ Titan,
- 0 bis 2 ‰ mindestens eines Kornfeinungselementes, ausgewählt aus der Gruppe, bestehend aus Ruthenium, Rhenium, Eisen, Iridium, Kobalt, Vanadium, Molybdän und ihren Mischungen,
das Kornfeinungselement ist weder Gold, nach das erste Legierungselement noch das zweite Legierungselement,
die Gesamtmenge der ersten und zweiten Elemente liegt zwischen 150 ‰ und 250 ‰,
b) optional Wärmebehandlung der im Schritt a) erzeugten Legierung,
c) optional, Kaltverfestigung der im Schritt a) oder b) erzeugten Legierung,
d) Tempern der Legierung aus Schritt c),
e) optional Alterung durch Wärmebehandlung der Legierung aus Schritt c).

## Claims

1. Gold alloy consisting of, by weight:
- at least 750 ‰ gold,
- at least a first alloying element selected from the group consisting of 30 to 220 ‰ niobium, 80 to 120 ‰ silver, and 10 to 180 ‰ vanadium,
- at least a second alloying element selected from the group consisting of 30 to 70 ‰ iron, 20 to 120 ‰ palladium, 30 to 120 ‰ chromium and 5 to 40 ‰ titanium,
- 0 to 2 ‰ of at least one grain refiner element selected from the group consisting of ruthenium, rhenium, iron, iridium, cobalt, vanadium, molybdenum and mixtures thereof,
the grain refiner element being different from gold, from the first alloying element and from the second alloying element,
the total amount of first and second elements of the gold alloy ranging from 150 ‰ to 250 ‰.

2. Gold alloy according to claim 1, ***characterized* in that** the gold alloy consists of:
- at least 750 ‰ gold,
- 80 ‰ to 120 ‰ silver,
- 80 ‰ to 120 ‰ chromium,
- 30 ‰ to 70 ‰ iron,
- 0 to 2 ‰ of at least one grain refiner element other than iron.

3. Gold alloy according to claim 1, ***characterized* in that** the gold alloy consists of:
- at least 750 ‰ gold,
- 150 ‰ to 220 ‰ niobium,
- 30 ‰ to 70 ‰ chromium,
- 0 to 2 ‰ of at least one grain refiner element.

4. Gold alloy according to claim 1, ***characterized* in that** the gold alloy consists of:
- at least 750 ‰ gold,
- 120 ‰ to 180 ‰ vanadium,
- 30 ‰ to 70 ‰ iron,
- 20 ‰ to 60 ‰ palladium,
- 0 to 2 ‰ of at least one grain refiner element other than iron and vanadium.

5. Gold alloy according to claim 1, ***characterized* in that** the gold alloy consists of:
- at least 750 ‰ gold,
- 80 ‰ to 120 ‰ palladium,
- 80 ‰ to 120 ‰ chromium,
- 10 ‰ to 50 ‰ vanadium,
- 5 ‰ to 40 ‰ titanium,
- 0 to 2 ‰ of at least one grain refiner element other than vanadium.

6. Gold alloy according to one of claims 1 to 5, ***characterized* in that** the gold alloy comprises from 750 ‰ to 825 ‰ gold.

7. Gold alloy according to claim 1, ***characterized* in that** the gold alloy is of formula Au₇₅₀Ag₁₀₀Cr₁₀₀Fe₅₀.

8. Gold alloy according to claim 1, ***characterized* in that** the gold alloy is of formula Au₇₅₀Nb₂₀₀Cr₅₀.

9. Gold alloy according to claim 1, ***characterized* in that** the gold alloy is of formula Au₇₅₀V₁₆₀Fe₅₀Pd₄₀ or Au₇₅₀V₁₄₀Pd₆₀Fe₅₀.

10. Gold alloy according to claim 1, ***characterized* in that** the gold alloy is of formula Au₇₅₀Pd₁₀₀Cr₁₀₀V₃₀Ti₂₀.

11. Gold alloy according to claim 1, ***characterized* in that** the gold alloy is of formula Au₇₅₀V₁₅₀Fe₅₀Nb₅₀.

12. Gold alloy according to one of claims 1 to 11, ***characterized* in that** the gold alloy has a hardness of between 120 Hv and 300 Hv, preferably of between 160 Hv and 240 Hv.

13. An article of horology, jewelry, leather goods or writing instrument comprising the gold alloy of any of claims 1 to 12.

14. An article of horology, jewelry, leather goods or writing instrument comprising the gold alloy of any of claims 1 to 12, the article being free of metal plating.

15. A method of manufacturing the gold alloy of any of claims 1 to 12, comprising at least the following successive steps:
a) alloying a mixture consisting of, by weight based on the total weight of metals:
- at least 750 ‰ gold,
- at least one first alloying element selected from the group consisting of 30 to 220 ‰ niobium, 80 to 120 ‰ silver, and 10 to 180 ‰ vanadium,
- at least one second alloying element selected from the group consisting of 30 to 70 ‰ of iron, 20 to 120 ‰ of palladium, 30 to 120 ‰ of chromium, and 5 to 40 ‰ of titanium,
- 0 to 2 ‰ of at least one grain refiner element selected from the group consisting of ruthenium, rhenium, iron, iridium, cobalt, vanadium, molybdenum, and mixtures thereof,
the grain refiner element being different from gold, from the first alloying element and from the second alloying element,
the total amount of the first and second elements ranging from 150 ‰ to 250 ‰,
b) optionally, heat treating the alloy obtained in step a),
c) optionally, work hardening the alloy from step a) or b),
d) annealing of the alloy obtained in step c),
e) optionally, aging by heat treatment of the alloy from step c).
